# EUROPÄISCHE PATENTSCHRIFT

(11) **EP 1 054 072 B1**
(45) Veröffentlichungstag und Bekanntmachung des Hinweises auf die Patenterteilung: **02.04.2003**
(21) Anmeldenummer: 99810443.4
(22) Anmeldetag: 20.05.1999
(51) Int. Cl.: C22C 19/05

(54) **Nickel-Basis-Superlegierung**
Nickel base superalloy
Superalliage à base de Nickel

(43) Veröffentlichungstag der Anmeldung: 22.11.2000
(73) Patentinhaber: ALSTOM (Switzerland) Ltd, 5401 Baden (CH)
(72) Erfinder: Fernihough,John, Dr., 5400 Baden (CH); Konter, Maxim, Dr., 5313 Klingnau (CH)
(74) Vertreter: Pöpper, Evamaria, Dr.

(56) Entgegenhaltungen:
- WO-A-97/48827
- WO-A-97/48828
- CARUEL, F. ET AL: "SNECMA experience with cost-effective DS airfoil technology applied using CM 186 LC alloy" J. ENG. GAS TURBINES POWER (1998), 120(1), 97-104 ,1998, XP002120758
- HARRIS, K. ET AL: "Development of two rhenium-containing superalloys for single-crystal blad and directionally solidified vane applications in advanced turbine engine" J. MATER. ENG. PERFORM. (1993), 2(4), 481-7 ,1993, XP002120759
- QUIGG, R. J.: "New alloy developments in single crystal and DS alloys" HIGH TEMP. MATER. PROCESSES (1993), 11(1-4), 247-54 ,1993, XP002120760

## Beschreibung

### Technisches Gebiet

Die Erfindung bezieht sich auf das Gebiet der Werkstofftechnik. Sie betrifft eine Nickel-Basis-Superlegierung, insbesondere zur Herstellung von Einkristall-Komponenten (SX-Legierung) oder Komponenten mit gerichtet erstarrtem Gefüge (DS-Legierung), wie beispielsweise Schaufeln für Gasturbinen.

### Stand der Technik

Derartige Komponenten aus Nickel-Basis-Superlegierungen weisen bei hohen Temperaturen eine sehr gute Materialfestigkeit auf. Dadurch kann die Einlasstemperatur von Gasturbinen erhöht werden, wodurch die Effizienz der Gasturbine steigt.

Das Giessen einer perfekten, relativ grossen gerichtet erstarrten Einkristall-Komponente aus einer Nickel-Basis-Superlegierung ist aber extrem schwierig, weil die meisten dieser Komponenten Fehler aufweisen, z. B. Korngrenzen, "Frecklen" (das sind Fehlstellen bedingt durch eine Kette von gleichgerichteten Körnern mit einem hohem Gehalt an Eutektikum), äquiaxiale Streugrenzen, Mikroporositäten u. a. Diese Fehler schwächen die Komponenten bei hohen Temperaturen, so dass die gewünschte Lebensdauer bzw. die Betriebstemperatur der Turbine nicht erreicht werden. Da aber eine perfekt gegossene Einkristall-Komponente extrem teuer ist, tendiert die Industrie dazu, so viele Defekte wie möglich zuzulassen ohne dass die Lebensdauer oder die Betriebstemperatur beeinträchtigt werden.

Einer der häufigsten Fehler sind Korngrenzen, welche besonders schädlich für die Hochtemperatureigenschaften der Einkristall-Artikel sind.

Korngrenzen sind Gebiete hoher örtlicher Fehlordnung des Kristallgitters, da in diesen Gebieten die Nachbarkörner zusammenstossen und somit eine bestimmte Desorientierung zwischen den Kristallgittern vorhanden ist. Je grösser die Desorientierung ist, desto grösser ist die Fehlordnung, d. h. desto grösser ist die Anzahl der Versetzungen in den Korngrenzen, die notwendig sind, damit die beiden Kömer zusammenpassen. Diese Fehlordnung steht in direktem Zusammenhang zum Verhalten des Materials bei hohen Temperaturen. Sie schwächt das Material, wenn sich die Temperatur über die äquikohäsive Temperatur (= 0,5 x Schmelzpunkt in K) erhöht.

Aus GB 2 234 521 A ist dieser Effekt bekannt. So sinkt bei einer konventionellen Nickel-Basis-Einkristall-Legierung beispielsweise bei einer Prüftemperatur von 871 °C die Bruchfestigkeit extrem ab, wenn die Desorientierung der Körner grösser als 6° ist. Dies wurde auch bei Einkristall-Komponenten mit gerichtet erstarrtem Gefüge festgestellt, so dass allgemein die Ansicht vertreten wurde, Desorientierungen grösser als 6° nicht zuzulassen.

Aus der genannten GB 2 234 521 A ist auch bekannt, dass durch die Anreicherung von Nickel-Basis-Superlegierungen mit Bor oder Kohlenstoff bei einer gerichteten Erstarrung Gefüge erzeugt werden, welche eine äquiaxiale oder prismatische Kornstruktur aufweisen. Kohlenstoff und Bor festigen die Korngrenzen, da C und B die Ausscheidung von Karbiden und Boriden an den Korngrenzen verursachen, welche bei hohen Temperaturen stabil sind. Ausserdem verringert die Anwesenheit dieser Elemente in den und entlang der Komgrenzen den Diffusionsprozess, der eine Hauptursache der Komgrenzenschwäche ist. Es ist daher möglich, die Desorientierungen auf 12° zu erhöhen und trotzdem gute Eigenschaften des Materials bei hohen Temperaturen zu erzielen, wenn man den Kohlenstoffgehalt höher macht als in konventionellen Einkristall-Legierungen (250 bis 700 ppm), aber niedriger als bei früheren DS-Legierungen (700 bis1600 ppm). Eine obere Grenze ist gegeben durch die wachsende Karbidgrösse, welche das Ermüdungsverhalten bei niedrigen Lastspielzahlen (Low Cycle Fatigue - LCF) verschlechtert.

Die neuesten SX-Legierungen weisen einen Kohlenstoffgehalt von 500 ppm auf. Dieser Wert wird bezüglich der Defekttoleranz (Toleranz in Bezug auf Kleinwinkelkomgrenzen) als optimal angesehen ("Rene N4: A First Generation Single crystal Turbine Airfoil Alloy", Superalloys, S. 19-26, und "Rene N6: Third Generation Single Crystal Superalloy" , S. 27-34, The Minerals Metals and Materials Society, 1996).

Für alle diese Nickel-Basis-Superlegierungen gilt, dass der Kohlenstoffgehalt durch die Grösse der Karbide, die sich während der Erstarrung bilden, begrenzt wird. Grosse, chinesischen Schriftzeichen ähnliche (chinese script like) Karbide senken die Lebensdauer bei geringen Lastspielzahlen auf etwa die Hälfte der Lebensdauer, wie sie für die gleiche Legierung mit kleinen blockförmigen Karbiden erreicht wird (Metals Handbook, 10. Ausgabe, 1990, ASM International, Vol. 1, S. 991).

Es ist auch bekannt, dass konventionell gegossene Nickel-Basis-Superlegierungen (äquiaxial oder CC= conventinal cast) mit Zusätzen von Magnesium, Kalzium, Cer oder anderen Seltenen Erden versehen werden können, die die Karbidmorphologie beeinflussen. Diese genannten Elemente weisen eine hohe Reaktivität auf, so dass sie zwar für CC-Legierungen aufgrund der kurzen Kontaktzeiten mit der Maskenform geeignet sind, aber für das Giessen von DS- und SX-Legierungen, bei dem die geschmolzene Legierung lange Zeit mit der Maskenform bei hohen Temperaturen in Kontakt steht, ungeeignet sind, weil diese Zusätze den Siliziumgehalt in der Maskenform reduzieren und zu Schlackenbildung an der Gussoberfläche führen. Ausserdem variieren nachteilig die Mengenanteile dieser Zusätze über der Höhe des Gusses, wobei geringere Anteile im zuletzt erstarrten Teil des Gussstückes vorhanden sind. Dies ist unerwünscht, weil sich dadurch die Karbidmorphologie über die Länge des Gusstückes verändert ist.

Weiterhin ist es bekannter Stand der Technik, den Stickstoffgehalt bei SX- und DS-Nickel-Basis-Superlegierungen auf einem absoluten Minimum zu halten. Stickstoff wird als eine schädliches Verunreinigung angesehen, die einen gegenwirkenden Effekt auf den Kornbereich bewirkt und zur Bildung von nichtmetallischen Einschlüssen, beispielsweise Titan- oder Tantal-Nitriden führt. An diesen Einschlüssen können sich Korndefekte bilden (Metals Handbook, 10. Ausgabe, 1990, ASM International, Vol. 1, S. 1000), was sich negativ auf die Eigenschaften der Legierungen auswirkt.

### Darstellung der Erfindung

Die Erfindung versucht, all diese Nachteile zu vermeiden. Ihr liegt die Aufgabe zugrunde, eine Nickel-Basis-Superlegierung (SX- oder DS-Legierung) zur Herstellung von Einkristall-Komponenten zu schaffen, die sich gegenüber dem bekannten Stand der Technik durch eine grössere Kleinwinkelkorngrenzen-Toleranz auszeichnet und trotzdem sehr gute Ermüdungseigenschaften bei niedrigen Lastspielzahlen und hohen Beanspruchungstemperaturen aufweist.

Unter Einkristall-Komponenten sollen Artikel aus Einkristallen und Artikel mit gerichtet erstarrtem Gefüge verstanden werden.

Erfindungsgemäss wird dies durch die Merkmale des Patentanspruches 1 oder 4 erreicht. Kern der Erfindung ist, dass die Nickel-Basis-Superlegierung folgende chemische zusammensetzung aufweist (gemessen in Gew.-%) 3.0-13.0% Cr, 5.0-15.0% Co, 0-3.0% Mo, 3.5-9.5% W, 3.2-6.0% Al, 0-3.0% Ti, 2.0-10.0% Ta, 0-6.0% Re, 0.002-0.08% C, 0-0.04% B, 0-1.4% Hf, 0-0.005% Zr, 10-60 ppm N, Rest Nickel mit Verunreinigungen besteht oder dass die Nickel-Basis-Superlegierung folgende chemische zusammensetzung aufweist (gemessen in Gew.-%) 6.0-6.8% Cr, 8.0-10.0% Co, 0.5-0.7% Mo, 6.2-6.7% W, 5.4-5.8% Al, 0.6-1.2% Ti, 6.3-7.0% Ta, 2.7-3.2% Re, 0.02-0.04% C, 40-100 ppm B, 0.15-0.3% Hf, 15-50 ppm Mg, 0-400 ppm Y, 10-60 ppm N, Rest Nickel mit Verunreinigungen besteht.

Die Vorteile der Erfindung sind unter anderem darin zu sehen, dass durch die kontrollierte geringfügige Zugabe von Stickstoff zu DS- oder SX-Nickel-Basis-Superlegierungen die Karbide eine günstige blockähnliche Morphologie aufweisen. Dadurch kann der Kohlenstoffgehalt im Vergleich zum bekannten Stand der Technik erhöht werden, ohne das dies mit einer Verschlechterung des Ermüdungsverhaltens bei niedrigen Lastspielzahlen und hohen Temperaturen verbunden ist. Der erhöhte Kohlenstoffgehalt hat einen positiven Einfluss auf die Kleinwinkelkomgrenzen.

Ein weiterer Vorteil besteht darin, dass durch die blockähnliche Morphologie der Karbide das bekannte Phänomen der langen schriftzeichenähnlichen Karbide beseitigt wird, welche sehr schnell entlang ihrer Länge oxidieren und daher den Oxidationsgrad der Legierung erhöhen, wobei diese langen schriftzeichenähnlichen Karbide oftmals die Orte sind, an denen sich ein Rissstart zeigt. Die erfindungsgemässe Legierung zeichnet sich somit durch eine erhöhte Oxidationsbeständigkeit der Kleinwinkelkorngrenzen sowie verbesserte longitudinale und transversale mechanische Eigenschaften aus.

Schliesslich besteht ein Vorteil der Erfindung auch noch darin, dass im Gegensatz zu den reaktiven Elementen wie Mg, Ce oder anderen Seltenen Erden der Stickstoff nicht mit der Maskenform während des Giessens reagiert, so dass die Zusammensetzung der Legierung über die Länge des Gussstückes immer konstant ist.

Es ist vorteilhaft, wenn die Nickel-Basis-Superlegierung aus (in Gew.-%) 6% Cr, 9% Co, 0.5% Mo, 8% W, 5.7% Al, 0.7% Ti, 3% Ta, 3% Re, 0.07% C, 0.015% B, 1.4% Hf, 0.005% Zr, 10-60ppm N, Rest Nickel mit Verunreinigungen besteht.

Von Vorteil ist auch eine Nickel-Basis-Superlegierung mit folgender chemischen zusammensetzung (gemessen in Gew.-%) 3.0-13.0% Cr, 5.0-15.0% Co, 0-3.0% Mo, 3.5-9.5% W, 3.2-6.0% Al, 0-3.0% Ti, 2.0-10.0% Ta, 0-6.0% Re, 0.002-0.08% C, 0-0.04% B, 0-0.5% Hf, 10-60 ppm N, Rest Nickel mit Verunreinigungen. Diese Legierungen sind an sich bekannte Nickel-Basis-Superlegierungen, deren Zusammensetzung durch die gezielte Zugabe von Stickstoff modifiziert wurde.

Es ist besonders zweckmässig, wenn die oben beschriebenen Nickel-Basis-Superlegierungen einen Stickstoffgehalt von 15 bis 50 ppm, vorzugsweise 20 bis 40 ppm, hat. Oberhalb von 60 ppm N bilden sich Agglomerate von TiN-Teilchen, die zu einer Verschlechterung der Eigenschaften führen, so dass diese Grenze nicht überschritten werden soll.

Weitere vorteilhafte Ausgestaltungen sind in den Unteransprüchen beschrieben.

Die Erfindung betrifft ausserdem Einkristallkomponenten, beispielsweise Schaufeln von Gasturbinen, die aus den oben beschriebenen erfindungsgemässen Legierungen hergestellt sind.

### Kurze Beschreibung der Figuren

In den Fig. 1 und 2 sind Schliffbilder einer DS-Legierung mit gerichtet erstarrtem Gefüge dargestellt. Fig. 1 zeigt die Legierung mit 5 ppm Stickstoff, Fig. 2 zeigt die Legierung mit 20 ppm Stickstoff.

### Weg zur Ausführung der Erfindung

Gemäss vorliegender Erfindung werden Nickel-Basis-Superlegierungen (SX- und DS-Legierungen, d.h. Einkristall-Legierungen und Legierungen mit gerichtet erstarrtem Gefüge) kontrolliert mit geringen Zugaben von Stickstoff versehen.

Bisher wurde Stickstoff in derartigen Legierungen immer als unerwünschtes Fremdelement betrachtet, dessen Anteil minimiert werden muss. Obwohl aus dem Stand der Technik ein Zusammenhang zwischen erhöhtem Kohlenstoffgehalt und erhöhter Kleinwinkelkorngrenzen- Toleranz bekannt ist, ist bisher nichts zur Lösung des Problems der Karbidgrösse unternommen worden.

Eine erfindungsgemässe Nickel-Basis-Superlegierung, insbesondere zur Herstellung von Einkristall-Komponenten oder gerichtet erstarrten Komponenten besteht aus (gemessen in Gew.-%) 3.0-13.0% Cr, 5.0-15.0% Co, 0-3.0% Mo, 3.5-9.5% W, 3.2-6.0% Al, 0-3.0% Ti, 2.0-10.0% Ta, 0-6.0% Re, 0.002-0.08% C, 0-0.04% B, 0-1.4% Hf, 0-0.005% Zr, sowie 10-60 ppm N, Rest Nickel mit Verunreinigungen. Eine weitere erfindungsgemässe Nickel-Basis-Superlegierung besteht beispielsweise aus (gemessen in Gew.-%) 6.0-6.8% Cr, 8.0-10.0% Co, 0.5-0.7% Mo, 6.2-6.7% W, 5.4-5.8% Al, 0.6-1.2% Ti, 6.3-7.0% Ta, 2.7-3.2% Re, 0.02-0.04% C, 40-100 ppm B, 0.15-0.3% Hf, 15-50 ppm Mg, 0-400 ppm Y, 10-60 ppm N, Rest Nickel mit Verunreinigungen. Eine derartige Legierung, aber ohne den angegebenen Stickstoffanteil, ist aus der Patentschrift US 5 759 301 bekannt.

Die Erfindung betrifft auch eine Nickel-Basis-Superlegierung mit (gemessen in Gew.-%) 6% Cr, 9% Co, 0.5% Mo, 8% W, 5.7% Al, 0.7% Ti,3% Ta,3 % Re, 0.07% C,0.015% B,1,4% Hf,0.005% Zr, 10-60 ppm N, Rest Ni mit Verunreinigungen. Eine derartige Legierung, aber ohne den angegebenen Stickstoffanteil, ist unter dem Namen CM186 LC bekannt.

Schliesslich weist eine weitere erfindungsgemässe Nickel-Basis-Superlegierung folgende chemische zusammensetzung auf (gemessen in Gew.-%) 3.0-13.0% Cr, 5.0-15.0% Co, 0-3.0% Mo, 3.5-9.5% W, 3.2-6.0% Al, 0-3.0% Ti, 2.0-10.0% Ta, 0-6.0% Re, 0.002-0.08% C, 0-0.04% B, 0-0.5% Hf, 10-60 ppm N, Rest Nickel mit Verunreinigungen.

Durch Zugabe von Stickstoff wird eine Ausscheidung von in während der Erstarrung bewirkt. Dies führt dazu, dass sich die Morphologie der Karbide verändert. Die Bildung schädlicher, chinesischen Schriftzeichen ähnlicher länglicher Karbide wird unterdrückt, dagegen bilden sich kleine Karbide mit blockförmiger Morphologie, selbst dann, wenn der Kohlenstoffgehalt bei sonst gleicher chemischer Zusammensetzung innerhalb bestimmter Grenzen erhöht wird. C ist ein Korngrenzen-Element, das einen positiven Einfluss auf die Kleinwinkelkorngrenzen aufweist.

Die Figuren 1 und 2 machen dies an einem Beispiel deutlich. Sie zeigen Schliffbilder von Nickel-Basis-Superlegierungen mit gerichtet erstarrtem Gefüge (DS-Legierung) für Einkristallkomponenten.

Die Legierungen unterscheiden sich in ihrer Zusammensetzung lediglich im Kohlenstoffgehalt und im Stickstoffgehalt, wie nachfolgender Tabelle zu entnehmen ist. Die Werte sind in Gew.-% bzw. in ppm (*) angegeben.

| | Cr | Co | W | Al | Ti | Ta | C | O₂∗ | N₂^{∗} |
|---|---|---|---|---|---|---|---|---|---|
| L1 | 11.95 | 8.95 | 8.95 | 3.60 | 2.00 | 5.65 | 0.076 | 10.0 | 20.0 |
| VL2 | 11.89 | 8.96 | 8.95 | 3.75 | 2.01 | 5.81 | 0.064 | 10.0 | 5.0 |

Wie in den Fig. 1 und 2 deutlich zu erkennen ist, bilden sich bei der gerichteten Erstarrung in der ersten Legierung L1 (mit höherem Stickstoffgehalt) kleine Karbide mit blockförmiger Morphologie und das, obwohl diese Legierung einen höheren Kohlenstoffgehalt aufweist als die zweite Legierung VL2, während in der zweiten Legierung (Vergleichslegierung VL2) bei der gerichteten Erstarrung grosse Karbide mit schriftzeichenähnlicher Morphologie gebildet werden.

Die erfindungsgemässen Legierungen zeichnet sich durch eine erhöhte Oxidationsbeständigkeit der Kleinwinkelkorngrenzen sowie verbesserte longitudinale und transversale mechanische Eigenschaften aus. Die Anfälligkeit zum Rissstart ist herabgesetzt und die Legierungen zeichnen sich durch ein sehr gutes Ermüdungsverhalten bei hohen Temperaturen aus. Da der Stickstoff während des Giessens und Erstarrens, welches bei DS-Legierungen relativ lange dauert, nicht mit der Maskenform reagiert, ist die chemische Zusammensetzung entlang des Gussteiles vorteilhaft konstant und somit auch die Eigenschaften.

Der Stickstoffgehalt in den erfindungsgemässen SX- und DS-Legierungen beträgt vorteilhaft 15 bis 50 ppm bzw. 20 bis 40 ppm. Ein Maximum von 60 ppm N sollte nicht überschritten werden, weil sich dann TiN-Agglomerate bilden, so dass das TiN nicht mehr fein verteilt ist und die sich bildenden Karbide demzufolge wieder nachteilig ihre Morphologie zu grösseren chinesischen Schriftzeichen ähnlichen Karbiden ändern.

Die Stickstoffzugabe kann auch gemäss der folgenden Formeln entweder allein oder in Kombination erfolgen, wobei die endgültige Stickstoffzugabe die Summe der Kombinationsergebnisse ist:
N (in ppm) = (0.01-0.2) C (in ppm)
N (in ppm) = (1.0-5.0) Gew.-% Cr
N (in ppm) = (1.0-4.0) Gew.-% C + 3 Gew.-% Ti + 0.7 Gew.-% Ta + 0.11 (Gew.-% W + Gew.-% Re) + 0.6 Gew.-% Co - 0.682 Gew.-% Al.

Der Stickstoff kann der Legierung in unterschiedlichster Form zugegeben werden, beispielsweise in fester Form als TiN, ZrN, TaN, CrN, BN oder anderes festes Nitrid, aber auch als flüssige Nitride. Die erfindungsgemässe Legierung kann auch mit Stickstoff angereichertem Material, z. B. Cr, Ti hergestellt werden. Denkbar sind weiterhin die Herstellung in einer Stickstoffatmosphäre bzw. einer Stickstoff enthaltenden Atmosphäre oder das Eindüsen oder Darüberblasen dieses Gases in oder über die Legierung ebenso wie das Vergiessen der geschmolzenen Legierung in einer Stickstoffatmosphäre bzw. einer Stickstoff enthaltenden Atmosphäre.

Die erfindungsgemässe Legierung wird insbesondere zur Herstellung von Einkristallkomponenten (Einkristalle oder gerichtet erstarrte Gefüge), beispielsweise Turbinenschaufeln von Gasturbinen verwendet. Selbstverständlich ist die Erfindung nicht auf die gezeigten Ausführungsbeispiele beschränkt. Grosse Komponenten aus der erfindungsgemässen Legierung können auch in andere Maschinen eingebaut werden, wo bei hohen Temperaturen eine stabile Struktur und sehr gute mechanische Eigenschaften benötigt werden.

## Patentansprüche

1. Nickel-Basis-Superlegierung, insbesondere zur Herstellung von Einkristall-Komponenten oder gerichtet erstarrten Komponenten, **gekennzeichnet durch** folgende chemische Zusammensetzung (gemessen in Gew.-%):
3.0-13.0% Cr
5.0-15.0% Co
0-3.0% Mo
3.5-9.5% W
3.2-6.0% Al
0-3.0% Ti
2.0-10.0% Ta
0-6.0% Re
0.002-0.08% C
0-0.04% B
0-1.4% Hf
0-0.005% Zr
10-60 ppm N
Rest Nickel mit Verunreinigungen.

2. Nickel-Basis-Superlegierung nach Anspruch 1, **gekennzeichnet durch** folgende chemische Zusammensetzung (gemessen in Gew.-%):
6% Cr
9% Co
0.5% Mo
8% W
5.7% Al
0.7 % Ti
3% Ta
3% Re
0.07% C
0.015% B
1.4% Hf
0.005% *Zr*
10-60 ppm N
Rest Nickel mit Verunreinigungen.

3. Nickel-Basis-Superlegierung nach Anspruch 1, **gekennzeichnet durch** folgende chemische Zusammensetzung (gemessen in Gew.-%):
3.0-13.0% Cr
5.0-15.0% Co
0-3.0% Mo
3.5-9.5% W
3.2-6.0% Al
0-3.0% Ti
2.0-10.0% Ta
0-6.0% Re
0.002-0.08% C
0-0.04% B
0-0.5% Hf
10-60 ppm N
Rest Nickel mit Verunreinigungen.

4. Nickel-Basis-Superlegierung, insbesondere zur Herstellung von Einkristall-Komponenten oder gerichtet erstarrten Komponenten, **gekennzeichnet durch** folgende chemische Zusammensetzung (gemessen in Gew.-%):
6.0-6.8% Cr
8.0-10.0% Co
0.5-0.7% Mo
6.2-6.7% W
5.4-5.8% Al
0.6-1.2% Ti
6.3-7.0% Ta
2.7-3.2% Re
0.02-0.04% C
40-100 ppm B
0.15-0.3% Hf
15-50 ppm Mg
0-400 ppm Y
10-60 ppm N
Rest Nickel mit Verunreinigungen.

5. Nickel-Basis-Superlegierung nach einem der Ansprüche 1 bis 4 **gekennzeichnet durch** einen Stickstoffgehalt von 15-50 ppm.

6. Nickel-Basis-Superlegierung nach einem der Ansprüche 1 bis 4, **gekennzeichnet durch** einen Stickstoffgehalt von 20-40 ppm.

7. Nickel-Basis-Superlegierung nach einem der Ansprüche 1 bis 6, **dadurch gekennzeichnet, dass** N (in ppm)=(0.01-0.2) ppm C.

8. Nickel-Basis-Superlegierung nach einem der Ansprüche 1 bis 6, **dadurch gekennzeichnet, dass** N (in ppm)=(1.0-5.0) Gew.-% Cr.

9. Nickel-Basis-Superlegierung nach einem der Ansprüche 1 bis 6, **dadurch gekennzeichnet, dass** N (in ppm)=(1.0-4.0) Gew.-% C + 3 Gew.-% Ti + 0.7 Gew.-% Ta + 0.11 (Gew.-% W + Gew.-% Re) + 0.6 Gew.-% Co - 0.682 Gew.-% Al.

10. Nickel-Basis-Superlegierungs-Einkristallkomponente, bestehend aus (gemessen in Gew.-%):
3.0-13.0% Cr
5.0-15.0% Co
0-3.0% Mo
3.5-9.5% W
3.2-6.0% Al
0-3.0% Ti
2.0-10.0% Ta
0-6.0% Re
0.002-0.08% C
0-0.04% B
0-1.4% Hf
0-0.005% Zr
10-60 ppm N
Rest Nickel mit Verunreinigungen.

11. Nickel-Basis-Superiegierungs-Einkristallkomponente bestehend aus (gemessen in Gew.-%):
6% Cr
9% Co
0.5% Mo
8% W
5.7% Al
0.7% Ti
3% Ta
3% Re
0.07% C
0.015% B
1.4% Hf
0.005% Zr
10-60 ppm N
Rest Nickel mit Verunreinigungen.

12. Nickel-Basis-Superlegierungs-Einkristallkomponente, bestehend aus (gemessen in Gew.-%):
3.0-13.0% Cr
5.0-15.0% Co
0-0.3% Mo
3.5-9.5% W
3.2-6.0% Al
0-3.0% Ti
2.0-10.0% Ta
0-6.0% Re
0.02-0.08% C
0-0.04% B
0-0.5% Hf
10-60 ppm N
Rest Nickel mit Verunreinigungen.

13. Nickel-Basis-Superlegierungs-Einkristallkomponente, bestehend aus (gemessen in Gew.-%):
6.0-6.8% Cr
8.0-10.0% Co
0.5-0.7% Mo
6.2-6.7% W
5.4-5.8% Al
0.6-1.2% Ti
6.3-7.0% Ta
2.7-3.2% Re
0.02-0.04% C
40-100 ppm B
0.15-0.3% Hf
15-50 ppm Mg
0-400 ppm Y
10-60 ppm N
Rest Nickel mit Verunreinigungen.

14. Nickel-Basis-Superlegierungs-Einkristallkomponente nach einem der Ansprüche 10 bis 13, **gekennzeichnet durch** einen Stickstoffgehalt von 15 bis 50 ppm, vorzugsweise 20 bis 40 ppm.

15. Nickel-Basis-Superlegierungs-Einkristallkomponente nach einem der Ansprüche 10 bis 13, **dadurch gekennzeichnet, dass** N (in ppm) =(0.01-0.2) ppm C oder N (in ppm)=(1.0-5.0) Gew.-% Cr oder N (in ppm)=(1.0-4.0) Gew.-% C + 3 Gew.-% Ti + 0.7 Gew.-% Ta + 0.11 (Gew.-% W + Gew.-% Re) + 0.6 Gew.-% Co- 0.682 Gew.-% Al.

16. Nickel-Basis-Superlegierungs-Einkristallkomponente nach einem der Ansprüche 10 bis 15, **dadurch gekennzeichnet, dass** die Einkristallkomponente eine Schaufel einer Gasturbine ist.

## Claims

1. Nickel-base superalloy, in particular for the production of single-crystal components or directionally solidified components, **characterized by** the following chemical composition (measured in % by weight):
3.0-13.0% Cr
5.0-15.0% Co
0-3.0% Mo
3.5-9.5% W
3.2-6.0% Al
0-3.0% Ti
2.0-10.0% Ta
0-6.0% Re
0.002-0.08% C
0-0.04% B
0-1.4% Hf
0-0.005% Zr
10-60 ppm N
remainder nickel plus impurities.

2. Nickel-base superalloy according to Claim 1, **characterized by** the following chemical composition (measured in % by weight):
6% Cr
9% Co
0.5% Mo
8% W
5.7% Al
0.7% Ti
3% Ta
3% Re
0.07% C
0.015% B
1.4% Hf
0.005% Zr
10-60 ppm N
remainder nickel plus impurities.

3. Nickel-base superalloy according to Claim 1, **characterized by** the following chemical composition (measured in % by weight):
3.0-13.0% Cr
5.0-15.0% Co
0-3.0% Mo
3.5-9.5% W
3.2-6.0% Al
0-3.0% Ti
2.0-10.0% Ta
0-6.0% Re
0.002-0.08% C
0-0.04% B
0-0.5% Hf
10-60 ppm N
remainder nickel plus impurities.

4. Nickel-base superalloy, in particular for the production of single crystal components or directionally solidified components, **characterized by** the following chemical composition (measured in % by weight):
6.0-6.8% Cr
8.0-10.0% Co
0.5-0.7% Mo
6.2-6.7% W
5.4-5.8% Al
0.6-1.2% Ti
6.3-7.0% Ta
2.7-3.2% Re
0.02-0.04% C
40-100 ppm B
0.15-0.3% Hf
15-50 ppm Mg
0-400 ppm Y
10-60 ppm N
remainder nickel plus impurities.

5. Nickel-base superalloy according to one of Claims 1 to 4, **characterized by** a nitrogen content of 15-50 ppm.

6. Nickel-base superalloy according to one of Claims 1 to 4, **characterized by** a nitrogen content of 20-40 ppm.

7. Nickel-base superalloy according to one of Claims 1 to 6, **characterized in that** N (in ppm) = (0.01-0.2) ppm C.

8. Nickel-base superalloy according to one of Claims 1 to 6, **characterized in that** N (in ppm) = (1.0-5.0) % by weight Cr.

9. Nickel-base superalloy according to one of Claims 1 to 6, **characterized in that** N (in ppm) = (1.0-4.0) % by weight C + 3% by weight Ti + 0.7% by weight Ta + 0.11 (% by weight W + % by weight Re) + 0.6 % by weight Co - 0.682 % by weight Al.

10. Nickel-base superalloy single-crystal component, consisting of (measured in % by weight):
3.0-13.0% Cr
5.0-15.0% Co
0-3.0% Mo
3.5-9.5% W
3.2-6.0% Al
0-3.0% Ti
2.0-10.0% Ta
0-6.0% Re
0.002-0.08% C
0-0.04% B
0-1.4% Hf
0-0.005% Zr
10-60 ppm N
remainder nickel plus impurities.

11. Nickel-base superalloy single-crystal component, consisting of (measured in % by weight):
6% Cr
9% Co
0.5% Mo
8% W
5.7% Al
0.7% Ti
3% Ta
3% Re
0.07% C
0.015% B
1.4% Hf
0.005% Zr
10-60 ppm N
remainder nickel plus impurities.

12. Nickel-base superalloy single-crystal component, consisting of (measured in % by weight):
3.0-13.0% Cr
5.0-15.0% Co
0-0.3% Mo
3.5-9.5% W
3.2-6.0% Al
0-3.0% I
2.0-10.0% Ta
0-6.0% Re
0.02-0.08% C
0-0.04% B
0-0.5% Hf
10-60 ppm N
remainder nickel plus impurities.

13. Nickel-base superalloy single-crystal component, consisting of (measured in % by weight):
6.0-6.8% Cr
8.0-10.0% Co
0.5-0.7% Mo
6.2-6.7% W
5.4-5.8% Al
0.6-1.2% Ti
6.3-7.0% Ta
2.7-3.2% Re
0.02-0.04% C
40-100 ppm B
0.15-0.3% Hf
15-50 ppm Mg
0-400 ppm Y
10-60 ppm N
remainder nickel plus impurities.

14. Nickel-base superalloy single-crystal compon-ent according to one of Claims 10 to 13, **characterized by** a nitrogen content of 15 to 50 ppm, preferably 20 to 40 ppm.

15. Nickel-base superalloy single-crystal compon-ent according to one of Claims 10 to 13, **characterized in that** N (in ppm) = (0.01-0.2) ppm C or N (in ppm) = (1.0-5.0) % by weight Cr or N (in ppm) = (1.0-4.0) % by weight C + 3 % by weight Ti + 0.7 % by weight Ta + 0.11 (% by weight W + % by weight Re) + 0.6 by weight Co - 0.682 % by weight Al.

16. Nickel-base superalloy single-crystal compon-ent according to one of Claims 10 to 15, **characterized in that** the single-crystal component is a blade of a gas turbine.

## Revendications

1. Superalliage à base de nickel, en particulier pour la fabrication de composants monocristallins ou de composants à solidification orientée, **caractérisé par** la composition chimique suivante (mesurée en % en poids):
3,0 - 13,0 % Cr
5,0 - 15,0 % Co
0 - 3,0 % Mo
3,5 - 9,5 % W
3,2 - 6,0 % Al
0 - 3,0 % Ti
2,0 - 10,0 % Ta
0 - 6,0 % Re
0,002 - 0,08 % C
0 - 0,04 % B
0 - 1,4 % Hf
0 - 0,005 % Zr
10 - 60 ppm N
le reste étant du nickel avec des impuretés.

2. Superalliage à base de nickel suivant la revendication 1, **caractérisé par** la composition chimique suivante (mesurée en % en poids):
6 % Cr
9 % Co
0,5 % Mo
8 % W
5,7 % Al
0,7 % Ti
3 % Ta
3 % Re
0,07 % C
0.015 % B
1,4 % Hf
0.005 % Zr
10-60 ppm N
le reste étant du nickel avec des impuretés.

3. Superalliage à base de nickel suivant la revendication 1, **caractérisé par** la composition chimique suivante (mesurée en % en poids):
3,0 - 13,0 % Cr
5,0 - 15,0 % Co
0 - 3,0 % Mo
3,5 - 9,5 % W
3,2 - 6,0 % Al
0 - 3,0 % Ti
2,0 - 10,0 % Ta
0 - 6,0 % Re
0,002 - 0,08 % C
0 - 0,04 % B
0 - 0,5 % Hf
10 - 60 ppm N
le reste étant du nickel avec des impuretés.

4. Superalliage à base de nickel, en particulier pour la fabrication de composants monocristallins ou de composants à solidification orientée, **caractérisé par** la composition chimique suivante (mesurée en % en poids):
6,0 - 6,8 % Cr
8,0 - 10,0 % Co
0,5 - 0,7 % Mo
6,2 - 6,7 % W
5,4 - 5,8 % Al
0,6 - 1,2 % Ti
6,3 - 7,0 % Ta
2,7 - 3,2 % Re
0,02 - 0,04 % C
40 - 100 ppm B
0,15 - 0,3 % Hf
15 - 50 ppm Mg
0 - 400 ppm Y
10 - 60 ppm N
le reste étant du nickel avec des impuretés.

5. Superalliage à base de nickel suivant l'une quelconque des revendications 1 à 4, **caractérisé par** une teneur en azote de 15-50 ppm.

6. Superalliage à base de nickel suivant l'une quelconque des revendications 1 à 4, **caractérisé par** une teneur en azote de 20-40 ppm.

7. Superalliage à base de nickel suivant l'une quelconque des revendications 1 à 6, **caractérisé en ce que** N (en ppm) = (0,01-0,2) ppm C.

8. Superalliage à base de nickel suivant l'une quelconque des revendications 1 à 6, **caractérisé en ce que** N (en ppm) = (1,0-5,0) % en poids de Cr.

9. Superalliage à base de nickel suivant l'une quelconque des revendications 1 à 6, **caractérisé en ce que** N (en ppm) = (1,0-4,0) % en poids C + 3 % en poids Ti + 0,7 % en poids Ta + 0,11 (% en poids W + % en poids Re) + 0,6 % en poids Co - 0,682 % en poids Al.

10. Composant monocristallin en superalliage à base de nickel, composé de (mesurée en % en poids):
3, 0 - 13,0 % Cr
5,0 - 15,0 % Co
0 - 3,0 % Mo
3,5 - 9,5 % W
3,2 - 6,0 % Al
0 - 3,0 % Ti
2,0 - 10,0 % Ta
0 - 6,0 % Re
0,002 - 0,08 % C
0 - 0,04 % B
0 - 1,4 % Hf
0 - 0,005 % Zr
10 - 60 ppm N
le reste étant du nickel avec des impuretés.

11. Composant monocristallin en superalliage à base de nickel, composé de (mesurée en % en poids):
6 % Cr
9 % Co
0,5 % Mo
8 % W
5,7 % Al
0,7 % Ti
3 % Ta
3 % Re
0,07 % C
0,015 % B
1,4 % Hf
0,005 % Zr
10-60 ppm N
le reste étant du nickel avec des impuretés.

12. Composant monocristallin en superalliage à base de nickel, composé de (mesurée en % en poids):
3,0 - 13,0 % Cr
5,0 - 15,0 % Co
0 - 0,3 % Mo
3,5 - 9,5 % W
3,2 - 6,0 % Al
0 - 3,0 % Ti
2,0 - 10,0 % Ta
0 - 6,0 % Re
0,02 - 0,08 % C
0 - 0,04 % B
0 - 0,5 % Hf
10 - 60 ppm N
le reste étant du nickel avec des impuretés.

13. Composant monocristallin en superalliage à base de nickel, composé de (mesurée en % en poids):
6,0 - 6,8 % Cr
8,0 - 10,0 % Co
0,5 - 0,7 % Mo
6,2 - 6,7 % W
5,4 - 5,8 % Al
0,6 - 1,2 % Ti
6,3 - 7,0 % Ta
2,7 - 3, 2 % Re
0,02 - 0,04 % C
40 - 100 ppm B
0,15 - 0,3 % Hf
15 - 50 ppm Mg
0 - 400 ppm Y
10 - 60 ppm N
le reste étant du nickel avec des impuretés.

14. Composant monocristallin en superalliage à base de nickel suivant l'une quelconque des revendications 10 à 13, **caractérisé par** une teneur en azote de 15 à 50 ppm, de préférence de 20 à 40 ppm.

15. Composant monocristallin en superalliage à base de nickel suivant l'une quelconque des revendications 10 à 13, **caractérisé en ce que** N (en ppm) = (0,01-0,2) ppm C ou N (en ppm) = (1,0-5,0) % en poids Cr ou N (en ppm) = (1,0-4,0) % en poids C + 3 % en poids Ti + 0,7 % en poids Ta + 0,11 (% en poids W + % en poids Re) + 0,6 % en poids Co - 0,682 % en poids Al.

16. Composant monocristallin en superalliage à base de nickel suivant l'une quelconque des revendications 10 à 15, **caractérisé en ce que** le composant monocristallin est une aube de turbine à gaz.
